# EUROPÄISCHE PATENTSCHRIFT

(11) **EP 2 428 272 B1**
(45) Veröffentlichungstag und Bekanntmachung des Hinweises auf die Patenterteilung: **23.08.2017**
(21) Anmeldenummer: 11173625.2
(22) Anmeldetag: 12.07.2011
(51) Int. Cl.: B01L 3/02, G01N 35/10, B05C 1/00, B05D 1/00

(54) **Verfahren zur hydrophoben Beschichtung von Pipettierspitzen**
Method for hydrophobic coating of pipette tips
Procédé de revêtement hyrophobe d'embouts de pipette

(30) Priorität: 12.07.2010 DE 102010031240
(43) Veröffentlichungstag der Anmeldung: 14.03.2012
(73) Patentinhaber: Hamilton Bonaduz AG, 7402 Bonaduz (CH)
(72) Erfinder: Kirste, Vinzenz, 7402 Bonaduz (CH); Nay, Renato, 7425 Masein (CH); Beckbissinger, Rainer, 7013 Domat/Ems (CH)
(74) Vertreter: RLTG

(56) Entgegenhaltungen:
- EP-A1- 1 795 264
- EP-A2- 0 339 662
- WO-A1-03/013731
- WO-A1-03/076075
- WO-A2-2006/138743
- US-A- 2 067 922
- US-A1- 2005 208 676
- US-A1- 2005 255 240
- US-A1- 2009 088 336
- US-A1- 2009 202 392
- US-A1- 2009 220 386

## Beschreibung

Die vorliegende Erfindung betrifft ein Verfahren zur hydrophoben Beschichtung von Pipettierspitzen zur Aspiration und Dispensation von Pipettierfluid. Eine so hergestellte Pipettierspitze erstreckt sich üblicherweise längs einer Pipettierspitzenlängsachse erstreckt, wobei ein erster axialer Längsendbereich der Pipettierspitze als Pipettier-Längsendbereich eine betriebsmäßig von Pipettierfluid durchströmbare Pipettieröffnung aufweist und wobei ein dem Pipettier-Längsendbereich in axialer Richtung entgegengesetzter zweiter axialer Längsendbereich der Pipettierspitze als Kopplungs-Längsendbereich eine Kopplungsgeometrie zur, vorzugsweise lösbaren, Ankopplung an eine Kopplungsgegengeometrie einer Pipettiervorrichtung aufweist, wobei die Pipettierspitze auf ihrer Außenseite einen Außen-Hydrophobiebereich sowie auf ihrer Innenseite einen Innen-Hydrophobiebereich jeweils mit einer quadratischen Rauheit in einem Bereich von 100 nm bis 1000 nm, bevorzugt von 150 nm bis 750 nm und besonders bevorzugt von 200 nm bis 500 nm, und mit einer Peak-to-Peak-Rauheit in einem Bereich von 800 nm bis 5500 nm, bevorzugt von 1750 nm bis 4500 nm und besonders bevorzugt von 2500 nm bis 3700 nm aufweist.

Derartige Pipettierspitzen sind beispielsweise aus der WO 03/013731 A bekannt. Die genannten Rauheitsbereiche dienen der hydrophoben Ausbildung von Oberflächen durch Ausnutzung des sogenannten "Lotus-Effekts", wie er auch an Lotus-Blüten beobachtet wird.

Dabei ist bekannt, dass Oberflächen mit der genannten Rauheit weit schwieriger von Flüssigkeiten benetzbar sind als glattere Oberflächen desselben Materials.

Die hydrophobe Ausbildung von Oberflächen von Pipettierspitzen erleichtert die vollständige Entleerung der Pipettierspitze und erhöht somit die Maßhaltigkeit dispensierter Flüssigkeitsmengen. Weiterhin verringert eine hydrophobe Ausbildung von Oberflächen von Pipettierspitzen auch das Risiko einer unerwünschten Kontaminierung von Pipettierfluiden im Falle einer Mehrfachverwendung einer Pipettierspitze. Dieses Problem ist in der Literatur auch als "cross contamination" bezeichnet. Es entsteht dadurch, dass von einem vorhergehenden Pipettiervorgang ein Rest eines ersten Pipettierfluids als benetzendes Tröpfchen an einer Oberfläche der Pipettierspitze haften bleibt und so in ein nachfolgend pipettiertes zweites Pipettierfluid gelangen kann.

Die WO 03/013731 A offenbart zur hydrophoben Ausbildung einer Pipettierspitze ein Verfahren, welches zunächst das Bereitstellen einer Polymeroberfläche an der Pipettierspitze vorsieht. Dies kann geschehen durch Herstellen der Pipettierspitze aus einem entsprechenden Polymer oder durch Beschichten einer Pipettierspitze durch Eintauchen in eine entsprechende Polymerschmelze.

Anschließend wird die Polymeroberfläche mit einem Lösemittel angelöst, welches Partikel ungelöst enthält, die nach dem Entfernen des Lösemittels wenigstens teilweise mit der Polymeroberfläche fest verbunden sind. Die Partikel liegen hierzu zu Beginn des Verfahrens im Lösemittel dispergiert oder suspendiert vor.

Dieses Verfahren ist erkennbar aufwändig und im Ergebnis nur bedingt prozesssicher, da die Einbindung von im Lösemittel dispergierten oder suspendierten Partikeln in die angelöste Polymeroberfläche der Pipettierspitze nur bedingt vorhersagbar ist.

Aus der US 2009/0088336 A1 ist bekannt, eine Innenseite einer Pipettierspitze durch Aspiration und pneumatische Dispensation einer Reihenfolge von Reagenzien mit einer Antikörper-Testbeschichtung zu versehen, welche mit Blut reagieren kann, das mit einer so vorbereiteten Pipettierspitze aspiriert wird.

Die Pipettierspitze enthält somit bereits an ihrer Innenseite die für die gewünschte Blutuntersuchung notwendige AntikörperTestsubstanz zur Vereinfachung und zeitlichen Verkürzung der spezifischen Diagnose.

Es ist daher Aufgabe der vorliegenden Erfindung, das aus dem Stand der Technik bekannte Verfahren zur hydrophoben Ausbildung seiner Oberfläche zu verbessern.

Die genannte Aufgabe wird gemäß einem ersten Verfahrensaspekt der vorliegenden Erfindung gelöst durch ein Verfahren zur hydrophoben Beschichtung von Pipettierspitzen mit allen Merkmalen des Anspruchs 1. Dieses umfasst ein Benetzen wenigstens von Bereichen der Außen- und der Innenseite der Pipettierspitze mit einer Benetzungslösung.

Genauer umfasst das erfindungsgemäße Verfahren einen Schritt eines Ankoppeins der Pipettierspitze an eine Fluiddruckquelle mit veränderbarem Fluiddruck. Dabei ist ein Fluiddruck gemeint, welcher zum Ansaugen und Ausstoßen von Pipettierfluid dient, also ein Druck eines vom Pipettierfluid verschiedenen Arbeitsfluids, in der Regel eines Gases, insbesondere von Luft.

Weiterhin umfasst das erfindungsgemäße Verfahren ein Eintauchen der angekoppelten Pipettierspitze in die Benetzungslösung, wodurch es mit einfachsten Mitteln möglich ist, die Außenseite der Pipettierspitze abhängig von der Eintauchtiefe zu benetzen.

Weiterhin umfasst das erfindungsgemäße Verfahren den Schritt eines Aspirierens von Benetzungslösung in die Pipettierspitze hinein, wodurch die Innenseite der Pipettierspitze von Benetzungslösung benetzt und somit mit einer hydrophoben Beschichtung versehen werden kann. Die mit Benetzungslösung benetzten Bereiche der Pipettierspitze bilden nach Abschluss des Verfahrens die hydrophob beschichteten Bereiche der Pipettierspitze.

Weiterhin umfasst das erfindungsgemäße Verfahren ein Dispensieren der aspirierten Benetzungslösung, so dass die Pipettierspitze nach dem Benetzen wieder frei gemacht werden kann.

Schließlich umfasst das erfindungsgemäße Verfahren weiterhin den Schritt eines Verdampfens von in der Benetzungslösung enthaltenem Lösungsmittel, wodurch die von Benetzungslösung benetzten Bereiche der Pipettierspitze unter Bildung einer hydrophoben Beschichtung getrocknet wird.

Nach dem vollständigen Verdampfen des in der Benetzungslösung enthaltenen Lösungsmittels ist die mit hydrophober Beschichtung versehene Pipettierspitze in der Regel fertig beschichtet.

Der Vorteil dieses erfindungsgemäßen Verfahrens liegt darin, dass es auch im ganz gewöhnlichen Pipettierbetrieb angewendet werden kann, also dadurch auch bereits fertig ausgelieferte Pipettierspitzen beim Kunden im Bedarfsfall beschichtet werden können, ohne dass dieser hierzu besondere apparative Vorrichtungen benötigt.

Dann, wenn, wie eingangs gesagt, der Außen-Hydrophobiebereich sich in axialer Richtung weniger weit von der Pipettieröffnung der Pipettierspitze weg erstrecken soll als der Innen-Hydrophobiebereich, kann gemäß einer Weiterbildung des erfindungsgemäßen Verfahrens vorgesehen sein, dass sich die Höhe der aspirierten Benetzungslösungssäule in der Pipettierspitze von der Eintauchtiefe der Pipettierspitze in die Benetzungslösung unterscheidet, vorzugsweise letztere übersteigt.

Gemäß einem zweiten Verfahrensaspekt der vorliegenden Erfindung wird die eingangs genannte Aufgabe auch gelöst durch ein Verfahren zur hydrophoben Beschichtung von Pipettierspitzen mit allen Merkmalen des Anspruchs 3. Dieses umfasst ein Benetzen wenigstens von Bereichen der Innenseite der Pipettierspitze mit einer Benetzungslösung. Dabei umfasst das Verfahren folgende Schritte:
- Bereitstellen einer von der Pipettierspitze verschiedenen Aufnahmekavität, bevorzugt Rohrelement, besonders bevorzugt Glasrohrelement, an einer Pipettiervorrichtung,
- Eintauchen der Aufnahmekavität in die Benetzungslösung,
- Aspirieren von Benetzungslösung in die Aufnahmekavität,
- Verbinden der Pipettierspitze mit der Aufnahmekavität,
- Dispensieren der aspirierten Benetzungslösung aus der Aufnahmekavität durch die Pipettierspitze hindurch und dadurch Bespülen eines Pipettierfluidaufnahmeraumabschnitts im Inneren der Pipettierspitze,
- Verdampfen von in der Benetzungslösung enthaltenem Lösungsmittel.

Dabei kann das Bereitstellen der Aufnahmekavität bevorzugt durch ein Ankoppeln einer derartigen Aufnahmekavität an eine Pipettiervorrichtung erfolgen. Bevorzugt wird als Aufnahmekavität ein Rohrelement, insbesondere Glasrohrelement mit kleinerem Durchmesser als wenigstens der dem Kopplungs-Längsendbereich nähere Teil der Pipettierspitze verwendet, so dass die Aufnahmekavität von einem Kopplungs-Längsende der Pipettierspitze her in diese eingeführt werden kann.

Durch das Eintauchen der Aufnahmekavität in die Benetzungslösung wird eine Benetzung der Außenseite der Pipettierspitze durch Benetzungslösung vermieden. Der Außen-Hydrophobiebereich kann also in diesem Fall eine axiale Erstreckungslänge von Null aufweisen.

Das Verbinden der Pipettierspitze mit der Aufnahmekavität kann in beliebiger Weise erfolgen, vorzugsweise derart, dass die Pipettierspitze von ihrem kopplungsseitigen Längsende her die Aufnahmekavität umgibt, so dass beim Dispensieren der Benetzungslösung aus der Aufnahmekavität ein Innenraumbereich der Pipettierspitze mit Bentzungslösung gespült wird.

Beispielsweise kann die Pipettierspitze unmittelbar mit der Aufnahmekavität verbunden werden, indem die Pipettierspitze auf die Aufnahmekavität aufgesteckt wird.

Ebenso kann die Pipettierspitze mittelbar mit der Aufnahmekavität über die gemeinsame Pipettiervorrichtung verbunden werden, so dass Pipettierspitze und Aufnahmekavität mit der gleichen Fluiddruckquelle verbunden sind.

Auch für dieses Verfahren reicht eine Pipettiervorrichtung sowie ein bereitgestelltes Reservoir an Benetzungslösung aus. Möglicherweise muss die Pipettiervorrichtung zur Ankopplung der Aufnahmekavität geringfügig modifiziert werden, zwingend notwendig ist dies jedoch zur Benutzung der vorliegend geschilderten Erfindung nicht.

Das Verdampfen des Lösungsmittels kann vorteilhafterweise thermisch oder/und konvektiv erfolgen, beispielsweise dadurch, dass der Verdampfungsschritt ein Erwärmen der Pipettierspitze oder/und ein Beströmen der Pipettierspitze mit einem Fluid, vorzugsweise mit einem Gas, besonders bevorzugt mit Luft, insbesondere trockener Luft, umfasst.

Besonders gute Beschichtungserfolge haben sich in Versuchen dann eingestellt, wenn das Verfahren ein Bereitstellen der Benetzungslösung mit einer Temperatur in einem Bereich von 65°C bis 85°C, bevorzugt in einem Bereich von 70°C bis 80°C, besonders bevorzugt bei etwa 75°C umfasst. Dabei umfasst die Benetzungslösung vorzugsweise ein Polymer oder Copolymer, besonders bevorzugt ein Polypropylen-Polyethylen-Copolymer, sowie ein das enthaltene Polymer bzw. Copolymer lösendes Lösungsmittel. Als Lösungsmittel haben sich insbesondere Lösungsmittel auf Xylol-Basis als vorteilhaft erwiesen. Eine so erhaltene Beschichtung führt zu einer Oberflächenrauheit im zuvor genannten Bereich.

Bei dem zweiten Verfahrensaspekt der vorliegenden Verbindung unter Benutzung der Aufnahmekavität haben sich besonders gute Beschichtungsergebnisse dann eingestellt, wenn die Benetzungslösung mit einer Strömungsrate von 0,3 ml/s bis 0,7 ml/s, bevorzugt von 0,4 ml/s bis 0,6 ml/s durch die Pipettierspitze hindurch dispensiert wird oder/und wenn die Benetzungslösung mit einer Temperatur von 20°C bis 30°C, bevorzugt von 21°C bis 25°C, besonders bevorzugt von 22°C bis 25°C durch die Pipettierspitze hindurch dispensiert wird.

Hierdurch kann eine Pipettierspitze der eingangs genannten Art erhalten werden, bei welcher sich der axiale Erstreckungsbereich des Außen-Hydrophobiebereichs und der axiale Erstreckungsbereich des Innen-Hydrophobiebereichs voneinander unterscheiden.

Mit anderen Worten unterscheidet sich der hydrophob ausgebildete Oberflächenbereich auf der Außenseite der Pipettierspitze hinsichtlich seiner axialen Längserstreckung bezogen auf die Pipettierspitzenlängsachse von dem axialen Erstreckungsbereich des hydrophob ausgebildeten Bereichs auf der Innenseite der Pipettierspitze.

Die Pipettierspitze kann und braucht dadurch nur in jenen Bereichen hydrophob ausgebildet werden, in welchen eine derartige Ausbildung tatsächlich benötigt wird.

Als Innenseite der Pipettierspitze wird im Sinne der vorliegenden Patentanmeldung jene Seite betrachtet, deren Oberfläche einen Normalenvektor aufweist, welcher eine Erstreckungskomponente zur imaginären Pipettierspitzenlängsachse hin aufweist. Dementsprechend ist die Außenseite jene Seite, deren Oberfläche einen Normalenvektor aufweist, welcher eine Erstreckungskomponente von der Pipettierspitzenlängsachse weg aufweist.

Jene Bereiche, in welchen der Normalenvektor bei Bewegung des Normalenvektor-Ausgangspunktes längs einer Schnittgeraden der Pipettierspitzenoberfläche mit einer die Pipettierspitzenlängsachse enthaltenden Ebene von einer Erstreckungskomponente zur Pipettierspitzenlängsachse hin auf eine Erstreckungskomponente von der Pipettierspitzenlängsachse weg oder umgekehrt übergeht, bilden die Grenzen zwischen Innen- und Außenseite der Pipettierspitze. Eine derartige Grenze bildet in der Regel der Rand der Pipettieröffnung.

Da, wie eingangs gesagt, die hydrophobe Ausbildung einer Oberfläche der Pipettierspitze die vollständige Entleerung der Pipettierspitze beim Dispensieren unterstützt, ist es vorteilhaft, wenn sich der Außen-Hydrophobiebereich und der Innen-Hydrophobiebereich jeweils von einem Rand der Pipettieröffnung ausgehend in axialer Richtung unterschiedlich weit erstrecken. Dadurch kann sichergestellt sein, dass der Rand der Pipettieröffnung, durch welchen das Pipettierfluid beim Dispensieren hindurchtreten muss, eine hydrophobe Ausbildung erhält.

In den meisten Fällen wird beim Aspirieren die Pipettierspitze weniger, zum Teil sogar deutlich weniger tief in einen Pipettierfluidvorrat eingetaucht, als Pipettierfluid hoch in den von der Innenseite der Pipettierspitze begrenzten Pipettierfluidaufnahmeraum der Pipettierspitze eingesaugt wird. Dem kann dadurch Rechnung getragen werden, dass das von der Pipettieröffnung axial weiter entfernt gelegene Ende des Innen-Hydrophobiebereichs weiter von der Pipettieröffnung entfernt gelegen ist als das von der Pipettieröffnung axial weiter entfernt gelegene Ende des Außen-Hydrophobiebereichs. Es reicht in den meisten Fällen einer Pipettierung also aus, ausgehend von dem Rand der Pipettieröffnung an der Außenseite der Pipettierspitze eine hydrophobe Ausbildung der Oberfläche nur über eine geringere axiale Erstreckungslänge vorzusehen als auf der Innenseite dieser Pipettierspitze, um sicherzugehen, dass vom Pipettierfluid bestimmungsgemäß benetzte Oberflächen der Pipettierspitze hydrophob ausgebildet sind.

Zwar soll nicht ausgeschlossen sein, dass der Außen-Hydrophobiebereich und der Innen-Hydrophobiebereich gesondert voneinander vorgesehen sind, jedoch ist zur Unterstützung einer möglichst vollständigen Entleerung der Pipettierspitze beim Dispensieren bevorzugt, dass der Rand der Pipettieröffnung hydrophob ausgebildet ist. Da ein die Pipettierspitzenoberfläche benetzender Tropfen von Pipettierfluid sich je nach Benetzungseigenschaften über einen mehr oder weniger großen Benetzungsfleck auf der Pipettierspitzenoberfläche erstreckt, ist zur Unterstützung einer möglichst vollständigen Entleerung der Pipettierspitze besonders bevorzugt vorgesehen, dass der Außen-Hydrophobiebereich und der Innen-Hydrophobiebereich über einen eine Grenze zwischen der Außenseite und der Innenseite der Pipettierspitze definierenden Rand der Pipettieröffnung hinweg einen zusammenhängenden Hydrophobie-Bereich bilden.

Da die hydrophobe Ausbildung gemäß der vorliegenden Anmeldung auf dem Vorsehen einer eingangs definierten Rauheit der entsprechenden Oberflächenbereiche beruht, kann bei im Spritzgießverfahren hergestellten Pipettierspitzen die gewünschte Oberflächenrauheit durch entsprechende Rauheit der die Oberflächenbereiche erzeugenden Formkavitätsoberflächen erzeugt werden.

Alternativ hierzu kann die Pipettierspitze gemäß einer Weiterbildung der vorliegenden Erfindung in wenigstens einem Hydrophobiebereich aus Innen-Hydrophobiebereich und Außen-Hydrophobiebereich eine verglichen mit dem Material der unbeschichteten Pipettierspitze stärker hydrophobe Beschichtung aufweisen.

Das Vorsehen einer derartigen stärker hydrophoben Beschichtung wird weiter unten im Zusammenhang mit dem Verfahrensaspekt der vorliegenden Erfindung erläutert werden. Die Beschichtung führt jedoch zu einer gewünschten Rauheit der Oberfläche.

Wenngleich dies zur Realisierung der vorliegenden Erfindung nicht zwingend erfoderlich ist, so sind doch die meisten Pipettierspitzen zur lösbaren Ankopplung an eine Pipettiervorrichtung ausgebildet.

Die Pipettiervorrichtung enthält einen Pipettierkanal, in welchem der Unterdruck oder/und Überdruck erzeugt oder/und bereitgestellt wird, welcher zur Aspiration und Dispensation von Pipettierfluid in eine bzw. aus einer Pipettierspitze erforderlich ist.

Zur Vermeidung einer unerwünschten Aerosol-Verschmutzung des Pipettierkanals der Pipettiervorrichtung ist es bekannt, Pipettierspitzen mit einem Filter zu versehen. Eine derartige Lösung ist beispielsweise aus der US 2009/220386 A1 bekannt.

Eine Aerosol-Verschmutzung geschieht durch ein Einsaugen von verdampften oder vernebelten Anteilen einer in die Pipettierspitze aspirierten Pipettierflüssigkeit aus dem Pipettierfluid in den jeweils angekoppelten Pipettierkanal.

Die verdampfte oder vernebelte Pipettierflüssigkeit kann dann unerwünschterweise bei einem der nachfolgenden Pipettiervorgänge aus dem Pipettierkanal wieder zurück in den Pipettierfluidaufnahmeraum einer Pipettierspitze gelangen und dort aufgenommenes Pipettierfluid verunreinigen. Dies kann aufgrund des geschilderten Verschmutzungsmechanismus unter Beteiligung der von der Pipettierspitze gesonderten Pipettiervorrichtung selbst bei der lediglich einmaligen Verwendung von Wegwerf-Pipettierspitzen an ein und derselben Pipettiervorrichtung geschehen.

Um das Volumen des Pipettierfluidaufnahmeraums einer Pipettierspitze nicht über Gebühr durch den Einbau eines Filters in den Innenbereich der Pipettierspitze zu verringern, ist der Filter bevorzugt näher am Kopplungs-Längsendbereich als am Pipettier-Längsendbereich der Pipettierspitze vorgesehen.

Der Filter ist vorzugsweise aus porösem, gasdurchlässigem Material, etwa einem gesinterten Kunststoffmaterial oder einem Fasergewirr oder einer Kombination derartiger Materialien hergestellt.

Herkömmliche Filter funktionieren derart, dass ihre im trockenen Zustand gasdurchlässigen Poren beim Durchgang von Feuchtigkeit entweder durch feuchtigkeitsinduziertes Quellen von Filtermaterial oder durch Tröpfchenniederschlag in den Poren verschlossen werden und der Filter so gasundurchlässig wird. Tatsächlich ist ein derartiger Filter von seinen Funktionsmechanismen her besser als ein abhängig von der Gasfeuchte gasdurchlässiges bzw. gasundurchlässiges Gasströmungsventil bezeichnet.

Es hat sich dabei überraschend gezeigt, dass in trockenem Zustand gasdurchlässige Filter einen unerwünschten Feuchtigkeitsdurchgang wesentlich effektiver verhindern, wenn sie wenigstens zum Teil an ihrer porösen Oberfläche hydrophob ausgebildet sind. Dies kann aus Gründen einer einfachen Herstellung besonders vorteilhaft durch Vorsehen einer verglichen mit dem unbeschichteten Material des Filters stärker hydrophoben Beschichtung in wenigstens einem Abschnitt des Filters erfolgen.

Die verbesserte Wirkungsweise eines mit einem stärker hydrophoben Material beschichteten Filters wird auf folgenden Effekt zurückgeführt:

Durch die Erhöhung der Oberflächenrauigkeit sinkt die Benetzbarkeit des Filtermaterials und damit auch der Porenwandung des Filters im beschichteten Bereich erheblich, was zu einem Anstieg der Benetzungswinkel führt, die zwischen dem Filtermaterial und einem daran anhaftenden Tröpfchen messbar sind. Mit steigendem Benetzungswinkel ragt bei konstanter Flüssigkeitsmenge ein und dasselbe am Filtermaterial anhaftende Tröpfchen immer stärker von diesem ab, so dass mit zunehmend hydrophober Beschichtung des Filtermaterials eine geringere Flüssigkeitsmenge ausreicht, um den Filter durch Verengung der Strömungswege praktisch gasundurchlässig zu machen.

Für den Aspekt eines wenigstens teilweise hydrophob ausgebildeten, insbesondere beschichten Filters behält sich die Anmelderin vor, auch unabhängig von einer hydrophoben Ausbildung von Bereichen der den Filter aufnehmenden Pipettierspitze selbstständigen Schutz nachzusuchen.

Ein derartiger, wenigstens teilweise hydrophob ausgebildeter Filter kann somit auch in einer Pipettierspitze vorgesehen sein, welche gar nicht oder nur auf ihrer Innenseite oder nur auf ihrer Außenseite oder wie oben beschrieben hydrophob ausgebildet ist.

Um einen Gasdurchgang möglichst frühzeitig zu verhindern, ist der Filter in einem in die Pipettierspitze eingebauten Zustand vorzugsweise wenigstens an jenem Endbereich mit einer verglichen mit dem Material des unbeschichteten Filters stärker hydrophoben Beschichtung versehen, welcher der Pipettieröffnung zugewandt ist.

Um die Wirkung des Filters jedoch zu erhöhen, ist es besonders bevorzugt, den Filter vollständig hydrophob auszubilden, insbesondere mit der oben genannten hydrophoben Beschichtung zu versehen.

Konstruktiv kann die bisher beschriebene Pipettierspitze vorzugsweise dadurch realisiert sein, dass die unbeschichtete Pipettierspitze wenigstens an ihrer Außenseite oder/und an ihrer Innenseite ein Kunststoffmaterial aufweist. Aus Gründen einer möglichst einfachen und kostengünstigen Herstellung der Pipettierspitzen ist es bevorzugt, wenn die Pipettierspitze über ihre gesamte Dicke hinweg ein einheitliches Kunststoffmaterial umfasst, vorzugsweise aus dem Kunststoffmaterial gebildet ist.

Als Kunststoffmaterial hat sich ein Polymer oder ein Copolymer, wie etwa Polypropylen oder/und Polyethylen erwiesen, ebenso wie Polyamid. Diese Materialien sind aufgrund ihrer Materialeigenschaften an ihrer Oberfläche bereits flüssigkeitsabweisend. Ebenso können Blends aus diesen Kunststoffen verwendet werden.

Aus Gründen der einfachen Handhabbarkeit weist die hydrophobe Beschichtung ein Kunststoffmaterial auf, welches zur erleichterten Verbindung mit dem Kunststoffmaterial der Pipettierspitze zu diesem vorzugsweise kompatibel ist.

Besonders bevorzugt weist die Pipettierspitze und die hydrophobe Beschichtung das gleiche Kunststoffmaterial auf.

Als besonders vorteilhaft hat sich im Versuchsbetrieb eine Pipettierspitze erwiesen, welche im unbeschichteten Zustand zumindest an ihrem zur hydrophoben Beschichtung bestimmten Bereich Polypropylen umfasst, vorzugsweise aus Polypropylen gebildet ist, und bei welcher die hydrophobe Beschichtung ein Polypropylen-Polyethylen-Copolymer umfasst.

Die vorliegende Erfindung wird nachfolgend anhand der beiliegenden Zeichnungen näher erläutert. Es stellt dar:
- Figur 1:: eine erste Ausführungsform einer durch ein erfindungsgemäßes Verfahren hergestellte Pipettierspitze im Teil-Längsschnitt und
- Figur 2:: eine Pipettierspitze unmittelbar vor der hydrophoben Beschichtung eines pipettieröffnungsnahen Abschnitts ihrer Innenseite.

In Figur 1 ist eine mit einem erfindungsgemäßen Verfahren hergestellte Pipettierspitze allgemein mit 10 bezeichnet.

Die Pipettierspitze 10 erstreckt sich längs einer Pipettierspitzenlängsachse L von einer Pipettieröffnung 12 zu einem Kopplungs-Längsende 14. Somit umfasst die Pipettierspitze 10 einen ersten Pipettier-Längsendbereich 16, der die Pipettieröffnung 12 umfasst, und weist ferner einen zweiten Kopplungs-Längsendbereich 18 auf, der das Kopplungs-Längsende 14 enthält.

Der Kopplungs-Längsendbereich 18 ist an sich bekannter Weise mit einer Kopplungs-Innengeometrie 20 versehen zum lösbaren Formschlusseingriff mit einer Kopplungs-Gegengeometrie einer Pipettiervorrichtung (siehe Figur 2). Hierzu kann die Kopplungs-Innengeometrie 20 eine um die Pipettierspitzenlängsachse L umlaufende Nut 22 aufweisen, in die im angekoppelten Zustand der Pipettierspitze 10 ein in axialer Richtung gequetschter und damit in radialer Richtung ausgedehnter Elastomerring (siehe Figur 2) formschlüssig eingreifen kann.

Von der Kupplungs-Innengeometrie 20 ausgehend zur Pipettieröffnung 12 hin ist vorteilhafterweise ein Pipettierfluidaufnahmeraum 24 vorgesehen, in welchen hinein Pipettierfluid durch die Pipettieröffnung 12 hindurch aspiriert und aus welchem heraus über den gleichen Weg Pipettierfluid wieder dispensiert werden kann.

Die in Figur 1 beispielhaft dargestellte Pipettierspitze 10 ist vorzugsweise aus Polypropylen spritzgegossen, da dieses Material von Wasser weniger gut benetzbar ist als andere Materialien, was beim Dispensieren von Pipettierfluid, in der Regel Pipettierflüssigkeit, eine vollständige Entleerung der Pipettierspitze 10 in erwünschter Weise erleichtert.

Um eine Verunreinigung von Pipettierfluid durch an der Pipettierspitze 10 aus vorausgehenden Pipettiervorgängen anhaftende Pipettierfluidreste vermeiden zu können oder wenigstens ein derartiges Verschmutzungsrisiko vermindern zu können, ist ein Teil der Oberfläche der Pipettierspitze 10 über die hydrophoben Materialgrundeigenschaften des vorzugsweise verwendeten Polypropylens hinaus hydrophob ausgebildet.

Genauer ist ein Abschnitt der Pipettierspitzenoberfläche der Innenseite 28 der Pipettierspitze 10 als Innen-Hydrophobiebereich 26 hydrophob ausgebildet und ist weiterhin ein Abschnitt der Oberfläche der Außenseite 30 der Pipettierspitze 10 als Außen-Hydrophobiebereich 32 hydrophob ausgebildet.

Vorzugsweise hängen der Innen-Hydrophobiebereich 26 und der Außen-Hydrophobiebereich 32 über den Rand 34 der Pipettieröffnung 12 hinweg zusammen und bilden einen einheitlichen zusammenhängenden hydrophob ausgebildeten Oberflächenbereich der Pipettierspitze 12. Dies hat den Vorteil, dass der besonders häufig mit Pipettierfluid benetzte Rand 34 der Pipettieröffnung 12 hydrophob ausgebildet ist, so dass das Risiko eines unerwünschten Anhaftens von Pipettierfluidtröpfchen daran zumindest verringert ist.

Die hydrophobe Ausbildung von Oberflächenbereichen der Pipettierspitze 10 ist durch Bereitstellung einer definierten Rauheit erfolgt, etwa durch Bereitstellung einer Oberfläche mit einer quadratischen Rauheit im Bereich von 220 bis 300 nm und mit einer Peak-to-Peak-Rauheit im Bereich von 3000 bis 3300 nm.

Zu diesem Zweck wurde vorteilhafterweise die Pipettierspitze 10 zunächst mit ihrem Außen-Hydrophobiebereich 32 in eine Benetzungslösung mit einem in einem Lösungsmittel auf Xylol-Basis gelösten Polypropylen-Polyethylen-Copolymer eingetaucht, so dass der gesamte Außen-Hydrophobiebereich 32 von der genannten Benetzungslösung benetzt wurde.

In diesem Zustand wurde Benetzungslösung in den Pipettierfluidaufnahmeraum 24 aspiriert, bis die Oberfläche der Innenseite 28 im Bereich des Innen-Hydrophobiebereichs 26 ebenfalls mit Benetzungslösung benetzt war.

Daraufhin wurde die für den Eintauch- und Aspirationsvorgang an eine Pipettiervorrichtung angekoppelte Pipettierspitze 10 aus der Benetzungslösung entnommen und die aspirierte Benetzungslösung dispensiert.

Die durch einen zurückbleibenden Benetzungslösungsfilm benetzte Pipettierspitze 10 wurde nach Abschluss des Dispensationsvorgangs in einem Gasstrom konvektiv getrocknet.

Vorteilhafterweise kann ein derartiger Beschichtungsvorgang an beliebigen Pipettiervorrichtungen, also auch an bereits in Laboren vorhandenen Pipettiervorrichtungen, einfach ausgeführt werden.

Durch die vom Rand 34 der Pipettieröffnung 12 ausgehend in axialer Richtung unterschiedlich hohe Beschichtung auf der Außenseite 30 und auf der Innenseite 28 der Pipettierspitze 10 wird die bereitgestellte Benetzungslösung effektiv genutzt, da sie nur dort auf die Pipettierspitze 10 aufgetragen wird, wo sie im späteren Pipettierbetrieb auch tatsächlich benötigt wird.

In dem in Figur 1 dargestellten Beispiel beträgt die axiale Erstreckung des Innen-Hydrophobiebereichs 26 etwa das Vierfache der axialen Erstreckung des Außen-Hydrophobiebereichs 32. Dies muss jedoch nicht so sein. Der Innen-Hydrophobiebereich kann auch das Doppelte, das Dreifache, das Fünffache oder ein nicht ganzzahliges Vielfaches der axialen Erstreckung des Außen-Hydrophobiebereichs betragen.

Wie in dem in Figur 1 dargestellten Beispiel erkennbar ist, kann die Pipettierspitze 10, vorzugsweise an einem dem Kopplungs-Längsendbereich 18 näher gelegenen Bereich, einen Filter 36 aufweisen, welcher einer Verringerung des Risikos einer Aerosol-Verschmutzung des axial zwischen ihm und dem Kopplungs-Längsende 14 gelegenen Abstands der Pipettierspitze 10 und damit insbesondere einer Aerosol-Verschmutzung einer an die Pipettierspitze 10 angekoppelten Pipettiervorrichtung dient.

Der Filter 36 kann beispielsweise aus porösem, im trockenen Zustand gasdurchlässigen Material gebildet sein, etwa aus gesintertem Kunststoff, insbesondere gesintertem Polyproplyen oder/und Polyethylen, oder/und aus einem Fasergewirr.

Zur Erhöhung der Wirksamkeit des Filters 36 kann dieser, wie in Figur 1 angedeutet, wenigstens teilweise, hier: etwa über seine halbe axiale Gesamterstreckung, ebenfalls durch Benetzung mit der oben beschriebenen Benetzungslösung hydrophob ausgebildet sein.

Der Filter 36 wird durch die hydrophobe Beschichtung vorteilhafterweise schlechter als im unbeschichteten Zustand benetzt, was dazu führt, dass sich auf dem Filtermaterial niederschlagende Pipettierfluidtröpfchen im niedergeschlagenen Zustand stärker von dem Filtermaterial abstehen als wenn das Filtermaterial unbeschichtet wäre, wodurch die sich am Filtermaterial niederschlagenden unerwünschten Pipettierfluidtröpfchen schneller als im Falle eines unbeschichteten Filtermaterials die für die Gasdurchlässigkeit des Filtermaterials sorgenden Poren verschließen und einen Pipettierfluiddurchgang vom Pipettierfluidaufnahmeraum 24 zum Kopplungslängsende 14 der Pipettierspitze 10 hin vorteilhaft verhindern.

Der Filter 36 ist somit zutreffender als selbstregulierendes feuchteabhängiges Ventil zu bezeichnen, welches Gas im trockenen Zustand durchlässt und im feuchten Zustand einen Gasdurchgang verhindert.

Zur Erleichterung eines Abkoppelvorgangs einer Pipettierspitze 10 von einer Pipettiervorrichtung kann weiterhin daran gedacht sein, auch die Oberfläche der Ringnut 22 hydrophob auszubilden.

Der im angekoppelten Zustand der Pipettierspitze 10 in die Ringnut 12 eingreifende Elastomerring auf der Pipettiervorrichtungsseite kann dann leichter von der Ringnut 22 gelöst werden, etwa weil Adhäsionsvorgänge im Falle von zwischen Ringnut 22 und Elastomerring vorhandener Flüssigkeit eine geringere Rolle spielen.

In Figur 2 ist eine Situation dargestellt, welche einer Beschichtung eines Bereichs der innenliegenden Oberfläche einer Pipettierspitze unmittelbar vorangeht.

Gleiche bzw. funktionsgleiche Bauteile bzw. Bauteilabschnitte wie in Figur 1 sind in der Ausführungsform von Figur 2 mit gleichen Bezugszeichen versehen, jedoch um die Zahl 100 erhöht.

Die Ausführungsform der Figur 2 wird im Folgenden nur insofern beschrieben werden, als sie sich von jener der Figur 1 unterscheidet, auf deren Beschreibung ansonsten ausdrücklich verwiesen wird.

Die Pipettierspitze 110 von Figur 2 entspricht hinsichtlich ihrer Gestalt exakt der Pipettierspitze 10 von Figur 1, mit den Ausnahmen, dass die Pipettierspitze 110 keinerlei hydrophobe Beschichtung aufweist und kein Filter vorgesehen ist.

Die Pipettierspitze 110 ist in einem Zustand gezeigt, in welchem sie an einen Pipettierkanal 140 angekoppelt ist.

Ein der Konizität der Kopplungs-Innengeometrie 120 der Pipettierspitze 110 entsprechender konischer Kopplungsabschnitt 142 kann vom Kopplungs-Längsende 114 her in axialer Richtung in die Pipettierspitze 110 eingeführt sein. Ein relativ zum Kopplungsabschnitt 142 axial beweglicher Quetschkolben 144 kann in an sich bekannter Weise axial zum Kopplungsabschnitt 142 hin verlagert werden, um dadurch einen zwischen Kopplungsabschnitt 142 und Quetschkolben 144 gelegenen Elastomerring axial zu quetschen und dadurch radial zu dehnen. Dadurch kann der Elastomerring 146 in seinem gequetschten Zustand in Formschlusseingriff mit der Ringnut 122 gelangen.

Am Pipettierkanal 140 ist im dargestellten Beispiel eine Aufnahmekavität 148 in Form eines Glasrohrs aufgenommen, in die durch den Pipettierkanal 40 Benetzungslösung 150 aspiriert wurde.

Die Pipettierspitze 110 umgibt die Aufnahmekavität 148, so dass diese im Pipettierfluidaufnahmeraum 124 der Pipettierspitze 110 wenigstens teilweise aufgenommen ist.

In einem nachfolgenden Vorgang wird die Benetzungslösung 150 mittels Überdruck im Pipettierkanal 140 aus der Aufnahmekavität 148 hinaus dispensiert werden, so dass sie zumindest einen der Pipettieröffnung 112 nahen Bereich der Innenseite 128 der Pipettierspitze 110 bespülen wird. Die Benetzungslösung 150 wird überdies durch die Pipettieröffnung 112 hindurch auch aus der Pipettierspitze 110 hinausgetrieben werden, so dass in der Pipettierspitze 110 ein vom Rand 134 der Pipettieröffnung 112 in axialer Richtung über eine bestimmte Strecke in den Pipettierfluidaufnahmeraum 124 hineinreichender benetzter Innen-Hydrophobieabschnitt mit einer gewünschten Rauheit entsteht, welcher nach seiner vollständigen Trocknung fertiggestellt sein wird.

Sofern die Pipettierspitze 110 zu einem späteren Zeitpunkt auch auf ihrer Außenseite 130 wenigstens teilweise hydrophob ausgebildet sein soll, kann dies durch einfaches Eintauchen der Pipettierspitze in die entsprechende Benetzungslösung und anschließendes Trocknen des so benetzten Oberflächenabschnitts der Pipettierspitze 110 geschehen.

Nachzutragen ist, dass der in Figur 1 dargestellte Filter 36 nicht nur teilweise, sondern vollständig hydrophob ausgebildet sein kann, vorzugsweise durch vollständige Benetzung mit der entsprechenden Benetzungslösung.

## Patentansprüche

1. Verfahren zur hydrophoben Beschichtung von Pipettierspitzen (10; 110), welches ein Benetzen wenigstens von Bereichen der Außen- (30; 130) und der Innenseite (28; 128) der Pipettierspitze (10; 110) mit einer Benetzungslösung umfasst,
**dadurch gekennzeichnet, dass** es folgende Schritte umfasst:
- Ankoppeln der Pipettierspitze (10; 110) an eine Fluiddruckquelle mit veränderbarem Fluiddruck,
- Eintauchen der angekoppelten Pipettierspitze (10; 110) in die Benetzungslösung,
- Aspirieren von Benetzungslösung in die Pipettierspitze (10; 110),
- Dispensieren der aspirierten Benetzungslösung,
- Verdampfen von in der Benetzungslösung enthaltenem Lösungsmittel.

2. Verfahren nach Anspruch 1,
**dadurch gekennzeichnet, dass** sich die Höhe der aspirierten Benetzungslösungssäule in der Pipettierspitze (10; 110) von der Eintauchtiefe der Pipettierspitze (10; 110) in die Benetzungslösung unterscheidet, vorzugsweise letztere übersteigt.

3. Verfahren zur hydrophoben Beschichtung von Pipettierspitzen (10; 110), welches ein Benetzen wenigstens von Bereichen der Innenseite (28; 128) der Pipettierspitze (10; 110) mit einer Benetzungslösung umfasst,
**dadurch gekennzeichnet, dass** es folgende Schritte umfasst:
- Bereitstellen einer von der Pipettierspitze (110) verschiedenen Aufnahmekavität (148), bevorzugt Rohrelement, besonders bevorzugt Glasrohrelement, an einer Pipettiervorrichtung (110),
- Eintauchen der Aufnahmekavität (148) in die Benetzungslösung,
- Aspirieren von Benetzungslösung in die Aufnahmekavität (148),
- Verbinden der Pipettierspitze (110) mit der Aufnahmekavität (148),
- Dispensieren der aspirierten Benetzungslösung aus der Aufnahmekavität (148) durch die Pipettierspitze (110) hindurch und dadurch Bespülen eines Pipettierfluidaufnahmeraumabschnitts im Inneren der Pipettierspitze (110),
- Verdampfen von in der Benetzungslösung enthaltenem Lösungsmittel.

4. Verfahren nach einem der Ansprüche 1 bis 3,
**dadurch gekennzeichnet, dass** der Verdampfungsschritt ein Erwärmen der Pipettierspitze (10; 110) oder/und ein Beströmen der Pipettierspitze (10; 110) mit einem Fluid, vorzugsweise mit einem Gas, besonders bevorzugt mit Luft, insbesondere trockener Luft, umfasst.

5. Verfahren nach einem der Ansprüche 1 bis 4,
**dadurch gekennzeichnet, dass** es ein Bereitstellen der Benetzungslösung mit einer Temperatur in einem Bereich von 65°C bis 85°C, bevorzugt in einem Bereich von 70°C bis 80°C, besonders bevorzugt bei etwa 75°C umfasst.

6. Verfahren nach einem der Ansprüche 1 bis 5,
**dadurch gekennzeichnet, dass** die Benetzungslösung ein Polymer oder Copolymer, bevorzugt ein Polypropylen-Polyethylen-Copolymer, und ein dies lösendes Lösungsmittel, bevorzugt auf Xylol-Basis, aufweist.

7. Verfahren nach einem der Ansprüche 3 bis 6, unter Rückbeziehung auf den Anspruch 3,
**dadurch gekennzeichnet, dass** die Benetzungslösung mit einer Strömungsrate von 0,3 ml/s bis 0,7 ml/s, bevorzugt von 0,4 ml/s bis 0,6 ml/s durch die Pipettierspitze (10; 110) hindurch dispensiert wird oder/und dass die Benetzungslösung mit einer Temperatur von 20°C bis 30°C, bevorzugt von 21°C bis 25°C, besonders bevorzugt von 22°C bis 25°C durch die Pipettierspitze (10; 110) hindurch dispensiert wird.

## Claims

1. Process for hydrophobically coating pipette tips (10; 110), which comprises wetting at least regions of the outside (30; 130) and inside (28; 128) of the pipette tip (10; 110) with a wetting solution, **characterised in that** it comprises the steps of:
- coupling the pipette tip (10; 110) to a fluid pressure source having variable fluid pressure,
- immersing the coupled pipette tip (10; 110) in the wetting solution,
- aspirating wetting solution into the pipette tip (10; 110)
- dispensing the aspirated wetting solution,
- evaporating solvent contained in the wetting solution.

2. Process according to claim 1,
**characterized in that** the height of the aspirated wetting solution column in the pipette tip (10; 110) is different from, and preferably exceeds, the immersion depth of the pipette tip (10; 110) in the wetting solution.

3. Process for hydrophobically coating pipette tips (10; 110), which comprises wetting at least regions of the inside (28; 128) of the pipette tip (10; 110) with a wetting solution,
**characterized in that** it comprises the steps of:
- providing a holding cavity (148) other than the pipette tip (110), preferably a tube member, particularly preferably a glass tube member, on a pipette device (110),
- immersing the holding cavity (148) in the wetting solution,
- aspirating wetting solution into the holding cavity (148),
- connecting the pipette tip (110) to the holding cavity (148),
- dispensing the aspirated wetting solution from the holding cavity (148) through the pipette tip (110) and thus rinsing a pipetting fluid holding chamber portion inside the pipette tip (110),
- evaporating solvent contained in the wetting solution.

4. Process according to any one of claims 1 to 3,
**characterized in that** the evaporating step comprises heating the pipette tip (10; 110) and/or passing a fluid through the pipette tip (10; 110), preferably a gas, particularly preferably air, in particular dry air.

5. Process according to any one of claims 1 to 4,
**characterized in that** it comprises providing the wetting solution at a temperature in a range of 65 °C to 85 °C, preferably in a range of 70 °C to 80 °C, particularly preferably at approximately 75 °C.

6. Process according to any one of claims 1 to 5,
**characterized in that** the wetting solution comprises a polymer or copolymer, preferably a polypropylene-polyethylene copolymer, and a preferably xylol-based solvent which dissolves this.

7. Process according to any one of claims 3 to 6, when based on claim 3,
**characterized in that** the wetting solution is dispensed through the pipette tip (10; 110) at a flow rate of 0.3 ml/s to 0.7 ml/s, preferably of 0.4 ml/s to 0.6 ml/s, and/or **in that** the wetting solution is dispensed through the pipette tip (10; 110) at a temperature of 20 °C to 30 °C, preferably of 21 °C to 25 °C, particularly preferably of 22 °C to 25 °C.

## Revendications

1. Procédé pour le revêtement hydrophobe de pointes de pipetage (10; 110) comprenant un mouillage d'au moins des régions du côté extérieur (30; 130) et du côté intérieur (28; 128) de la pointe de pipetage (10; 110) avec une solution de mouillage,
**caractérisé en ce qu'**il comprend les étapes suivantes:
- accoupler les pointes de pipetage (10; 110) à une source de pression de fluide avec une pression de fluide variable,
- plonger la pointe de pipetage (10; 110) accouplée dans la solution de mouillage,
- aspirer de la solution de mouillage dans la pointe de pipetage (10; 110),
- dispenser la solution de mouillage aspirée,
- évaporer du solvant contenu dans la solution de mouillage.

2. Procédé selon la revendication 1,
**caractérisé en ce que** le niveau de la colonne de solution de mouillage aspirée dans la pointe de pipetage (10; 110) est différent de la profondeur d'immersion de la pointe de pipetage (10; 110) dans la solution de mouillage, et la dépasse de préférence.

3. Procédé pour le revêtement hydrophobe de pointes de pipetage (10; 110) comprenant un mouillage d'au moins des régions du côté intérieur (28; 128) de la pointe de pipetage (10; 110) avec une solution de mouillage,
**caractérisé en ce qu'**il comprend les étapes suivantes:
- Prévoir une cavité de réception (148) différente de la pointe de pipetage (110), de préférence un élément de tube, de manière particulièrement préférée un élément de tube en verre, à un dispositif de pipetage (110),
- plonger la cavité de réception (148) dans la solution de mouillage,
- aspirer de la solution de mouillage dans la cavité de réception (148),
- lier la pointe de pipetage (110) à la cavité de réception (148),
- dispenser la solution de mouillage aspirée de la cavité de réception (148) à travers la pointe de pipetage (110) et ainsi irriguer une section d'espace de réception de fluide de pipetage à l'intérieur de la pointe de pipetage (110),
- évaporer du solvant contenu dans la solution de mouillage.

4. Procédé selon une des revendications 1 à 3,
**caractérisé en ce que** l'étape de l'évaporation comprend un réchauffement de la pointe de pipetage (10; 110) ou/et une irrigation de pointe de pipetage (10; 110) avec un fluide, de préférence avec un gaz, de manière particulièrement préférée de l'air, en particulier de l'air sec.

5. Procédé selon une des revendications 1 à 4,
**caractérisé en ce qu'**il comprend prévoir la solution de mouillage avec une température comprise entre 65 °C et 85 °C, de préférence comprise entre 70 °C et 80 °C, de manière particulièrement préférée d'environ 75 °C.

6. Procédé selon une des revendications 1 à 5,
**caractérisé en ce que** la solution de mouillage comprend un polymère ou un copolymère, de préférence un copolymère de polypropylène-polyéthylène, et un solvant dissolvant ce dernier, de préférence sur une base de xylol.

7. Procédé selon une des revendications 3 à 6, se référant à la revendication 3,
**caractérisé en ce que** la solution de mouillage est dispensée à travers la pointe de pipetage (10; 110) avec un débit du flux compris entre 0,3 ml/s et 0,7 ml/s, de préférence entre 0,4 ml/s et 0,6 ml/s ou/et que la solution de mouillage est dispensée à travers la pointe de pipetage (10; 110) avec une température comprise entre 20 °C et 30 °C, de préférence entre 21 °C et 25 °C, de manière particulièrement préférée entre 22 °C et 25 °C.
